# EUROPÄISCHE PATENTSCHRIFT

(11) **EP 0 682 690 B1**
(45) Veröffentlichungstag und Bekanntmachung des Hinweises auf die Patenterteilung: **09.07.1997**
(21) Anmeldenummer: 94906150.1
(22) Anmeldetag: 26.01.1994
(51) Int. Cl.: C11D 1/02, C11D 3/37, C11D 3/22, C11D 1/83

(54) **ANIONISCHE TENSIDE MIT VERBESSERTER LÖSLICHKEIT**
ANIONIC SURFACTANTS WITH IMPROVED SOLUBILITY
TENSIOACTIFS ANIONIQUES A SOLUBILITE AMELIOREE

(30) Priorität: 04.02.1993 DE 4303211
(43) Veröffentlichungstag der Anmeldung: 22.11.1995
(73) Patentinhaber: Henkel Kommanditgesellschaft auf Aktien, 40191 Düsseldorf (DE)
(72) Erfinder: SCHMID, Karl, D-40822 Mettmann (DE); SYLDATH, Andreas, D-40589 Düsseldorf (DE); NEUSS, Michael, D-50997 Köln (DE); KISCHKEL, Ditmar, D-40789 Monheim (DE); KROHNEN, Thomas, D-40597 Düsseldorf (DE); PAWELCZYK, Hubert, D-40229 Düsseldorf (DE)
(86) Internationale Anmeldenummer: EP9400207
(87) Internationale Veröffentlichungsnummer: WO9418291

(56) Entgegenhaltungen:
- EP-A- 0 208 534
- EP-A- 0 352 892
- US-A- 3 803 285

## Beschreibung

### Gebiet der Erfindung

Die Erfindung betrifft anionische Tenside von Fettalkoholsulfat-Typ mit verbesserter Löslichkeit sowie ein Verfahren zu ihrer Herstellung, bei dem man Fettalkoholsulfate zusammen mit ausgewählten hydrophoben Strukturbrechem und ausgewählten polymeren Verfestigungsmitteln zu festen, leicht wasserlöslichen Produkten verarbeitet.

### Stand der Technik

Anionische Tenside stellen wichtige Bestandteile von Wasch-, Spül- und Reinigungsmitteln dar. Im Gegensatz zu nichtionischen Tensiden, die ein inverses Löslichkeitsverhalten aufweisen und infolge von Wasserstoffbrückenbindungen in kaltem Wasser besser löslich sind, als in warmen, verhalten sich anionische Tenside konventionell, d. h. ihre Löslichkeit nimmt bis zum Erreichen des Löslichkeitsproduktes mehr oder minder linear mit der Temperatur zu. Für technische Anwendungen - beispielsweise im Hinblick auf das Einspülvermögen während des Wachprozesses - besteht jedoch ein Bedürfnis nach anionischen Tensiden, die gerade auch in kaltem Wasser eine ausreichende Löslichkeit besitzen.

In der Vergangenheit hat es nicht an Ansätzen gefehlt, das Problem der mangelhaften Kaltwasserlöslichkeit von anionischen Tensiden, insbesondere von Fettalkoholsulfaten, zu verbessem. Dabei wurden im wesentlichen zwei Konzepte verfolgt, nämlich
(a) die Mitverwendung von Hydrotropen und
(b) die Oberflächenvergrößerung des Tensidkoms.

Zu den bekanntesten Hydrotropen gehören zweifellos die kurzkettigen Alkylarylsulfonate, wie beispielsweise Toluol-, Xylol- oder Cumolsulfonat. Sie eignen sich beispielsweise als Lösungsvermittler für anionische und nichtionische Tenside bei der Herstellung von flüssigen Waschmitteln. Die verbesserte Löslichkeit ist wahrscheinlich auf eine vorteilhafte Mischmicellbildung zurückzuführen. In diesem Zusammenhang sei auf die Übersicht von H.Stache in **Fette, Seifen, Anstrichmitt. 71, 381 (1969)** verwiesen.

Die Verbesserung der Kaltwasserlöslichkeit, insbesondere von Fettalkoholsulfaten, wird jedoch üblicherweise erreicht, indem man ihnen als Hydrotrope Tenside mit hohen HLB-Werten, beispielsweise hochethoxylierte Polyglycolether (Talgalkohol+40EO-Addukt) oder ähnliche zusetzt. Die auf diesem Wege erzielbaren Auflösungsgeschwindigkeiten insbesondere bei Fettalkoholsulfaten sind jedoch für eine Vielzahl von technischen Anwendungen nach wie vor unbefriedigend.

Ein ganz anderer Ansatz zur Verbesserung der Löslichkeit von anionischen Tensiden wird in der Deutschen Patentanmeldung **DE-A1-4030688** (Henkel) beschrieben. Hier wird vorgeschlagen, wäßrige Tensidpasten mit Hilfe von heißem Wasserdampf zu trocknen. Durch Kondensation des Heißdampfes auf dem kühleren Einsatzgut und Abgabe der Kondensationswärme an das zu trocknende Gut findet eine spontane Aufwärmung der Tensidtröpfchen auf die Siedetemperatur des Wassers statt. Als Folge, bilden sich beim Entweichen des Wassers im Tensidkom eine Vielzahl feiner Kanäle. Die auf diese Weise resultierende hohe innere Oberfläche führt - beispielsweise im Vergleich zu konventionell sprühgetrockneten Produkten - zu einer wesentlich verbesserten Auflösungsgeschwindigkeit. Gleichwohl besteht der Nachteil, daß das beschriebene Verfahren mit einem hohen technischen Aufwand verbunden ist.

Gemäß der Lehre der **DE-A1 4124701** (Henkel) werden feste Waschmittel mit hohem Schüttgewicht und verbesserter Löslichkeit erhalten, indem man Mischungen von anionischen und nichtionischen Tensiden Polyethylenglycolether mit einem Molekulargewicht im Bereich von 200 bis 12.000, vorzugsweise 200 bis 600 zusetzt, und anschließend trocknet und/der in feste Form bringt. Gemäß dem Ausführungsbeispiel 1 wird eine Waschmittelzubereitung, enthaltend C_{12/18}-Fettalkoholsulfat, C₁₂₋₁₈-Fettalkohol+5EO-/C_{16/18}-Talgfettalkohol+5EO-Addukt und - bezogen auf die Niotenside - nicht weniger als 45 Gew.-% Polyethylenglycol mit einem Molekulargewicht von ca. 400 offenbart, die nach Homogenisierung extrudiert und zu Granulaten verarbeitet wird. Die Auflösegeschwindigkeit der resultierenden festen Waschmittel ist jedoch noch immer nicht zufriedenstellend. Zudem ist die Anwesenheit der erforderlichen großen Mengen an Polymer nicht erwünscht.

Gemäß der **EP-A2 0208534** werden in allgemeiner Form sprühgetrocknete Waschmittelzusammensetzungen offenbart, die neben anionischen Tensiden, nichtionische Tenside, Polyacrylate und Polyethylenglycolether mit einem durchschnittlichen Molekulargewicht im Bereich von 1.000 bis 20.000 enthalten. Die Lehre dieser Schrift geht dahin, daß man die Dispergierbarkeit von anionischen Tensiden verbessem kann, indem man ihnen Niotenside, Polyethylenglycolether und Polyacrylate zusetzt. Die tatsächlich eingesetzten PEG sind jedoch niedermolekular und weisen Molekulargewichte vorzugsweise im Bereich von 4.000 bis 20.000 auf (vgl. Seite 4, 2. Abschnitt). Im einzigen Ausführungsbeispiel wird eine Mischung enthaltend Alkylbenzolsulfonat und Fettalkoholsulfat beschrieben, der man ein C_{12/13}-Oxoalkohol+6,5EO-Addukt, Natriumpolyacrylat und Polyethylenglycol mit einem Molekulargewicht von ca. 8.000 zusetzt. Das Gewichtsverhältnis zwischen Niotensid und PEG beträgt 1:1.

Gegenstand der **DE-OS 2124526** sind Wasch- und Reinigungsmittelmischungen mit geregeltem Schaumverhalten. Gemäß Beispiel 6 werden Zusammensetzungen offenbart, die Talgalkoholsulfat, Alkylbenzolsulfonat sowie Polyethylenglycol mit einem Molekulargewicht von ca. 20.000 aufweisen.

Auf weitere Verfahrensentwicklungen, die die Herstellung von festen anionischen Tensiden betreffen, sei an dieser Stelle nur am Rande verwiesen. So sind beispielsweise aus der Intemationalen Patentanmeldung **WO 92/09676** (Henkel) feste Waschmittel bekannt, die man erhält, indem man wäßrige Alkylsulfatpasten mit Soda und Zeolithen behandelt und anschließend extrudiert. Über die Auflösegeschwindigkeit der Feststoffe geht aus der Schrift nichts hervor.

Die Aufgabe der Erfindung hat nun darin bestanden, Fettalkoholsulfate bereitzustellen, die auch in kaltem Wasser anionischen sind und deren Herstellung frei von den geschilderten Nachteilen ist.

### Beschreibung der Erfindung

Gegenstand der Erfindung sind anionische Tenside mit verbesserter Auflösegeschwindigkeit, dadurch erhältlich, daß man schwerlösliche Fettalkoholsulfate der Formel **(I)**,

R¹OSO₃X (I)

in der R¹ für einen Alkyl- und/der Alkenylrest mit 12 bis 22 Kohlenstoffatomen und X für ein Alkaliund/der Erdalkalimetall, Ammonium, Alkylammonium, Alkanolammonium oder Glucammonium steht, zusammen mit einem hydrophoben Strukturbrecher ausgewählt aus der Gruppe der Fettalkohole und/der Fettalkoholpolyglycolether der Formel **(II)**, in der R² für einen linearen oder verzweigten aliphatischen Kohlenwasserstoffrest mit 8 bis 18 Kohlentoffatomen und 0, 1, 2 oder 3 Doppelbindungen, n für 0 oder Zahlen von 1 bis 3 und m für 0 oder Zahlen von 1 bis 10 steht und einem Polyethylenglycolether mit einem durchschnittlichen Molekulargewicht von 12.000 bis 500.000 als polymeren Verfestigungsmittel in an sich bekannter Weise zu einem Pulver verarbeitet oder in stückige Form bringt.

Überraschenderweise wurde gefunden, daß sich die erfindungsgemäßen Fettalkoholsulfate, die einen Gehalt an ausgewählten hydrophoben Strukturbrechem und ausgewählten polymeren Verfestigungsmitteln aufweisen, gegenüber konventionellen Produkten durch eine besonders vorteilhafte Auflösegeschwindigkeit auszeichnen. Der Erfindung liegt die Erkenntnis zugrunde, daß übliche Herstellverfahren nicht in der Lage sind, Fettalkoholsulfate mit einer für eine gute Löslichkeit erforderlichen minimalen Komgröße herzustellen. Umgekehrt formuliert, sind handelsübliche Fettalkoholsulfate zu grobkömig, um ausreichend löslich zu sein. Ein weiteres Problem besteht femer darin, daß selbst feinteilige Pulver bei der Verfestigung, z. B. durch Extrusion, wieder zu grobkömigem und daher wenig wasserlöslichem Material verdichtet werden.

Das erfinderische Konzept besteht nun darin, das Fettalkoholsulfatkom durch Einführung eines hydrophoben Strukturbrechers nachträglich zu strukturieren und auf diesem Wege innerhalb des Koms Aniontensidzonen zu erzeugen, die durch den hydrophoben Zusatzstoff von einander getrennt sind. In der Folge entsteht aus dem konventionellen Grobkom, gewissermaßen dem "Einkristall", ein Konglomerat von Feinkömem, die durch die hydrophoben Strukturbrecher separiert werden und somit selbst nach mechanischer Verdichtung eine erheblich verbesserte Löslichkeit aufweisen. Dieser Ansatz zur Lösung des Problems ist grundsätzlich von den bekannten Wegen verschieden. Insbesondere stellt er eine Umkehr des Prinzips dar, schwerlöslichen Tensiden hydrophilisierende Stoffe zuzusetzen.

Eine weitere Erkenntnis, auf der die Erfindung beruht, besteht darin, daß es beim Einsatz von Polyethylenglycolethem als polymere Verfestigungsmittel eine kritische Molekulargewichtsgrenze von 12.000 gibt. Unterhalb dieser Grenze wird der gewünschte Effekt, nämlich eine signifikante Verbesserung der Auflösegeschwindigkeit nicht erreicht.

Ein weiterer Gegenstand der Erfindung betrifft ein Verfahren zur Herstellung anionischer Tenside mit verbesserter Auflösegeschwindigkeit, bei dem man schwerlösliche Fettalkoholsulfate der Formel **(I)**,

R¹OSO₃X (I)

in der R¹ für einen Alkyl- und/oder Alkenylrest mit 12 bis 22 Kohlenstoffatomen und X für ein Alkali- und/oder Erdalkalimetall, Ammonium, Alkylammonium, Alkanolammonium oder Glucammonium steht, zusammen mit einem hydrophoben Strukturbrecher ausgewählt aus der Gruppe der Fettalkohole und/ oder Fettalkoholpolyglycolether der Formel **(II)**, in der R² für einen linearen oder verzweigten aliphatischen Kohlenwasserstoffrest mit 8 bis 18 Kohlenstoffatomen und 0, 1, 2 oder 3 Doppelbindungen, n für 0 oder Zahlen von 1 bis 3 und m für 0 oder Zahlen von 1 bis 10 steht und einem Polyethylenglycolether mit einem durchschnittlichen Molekulargewicht von 12.000 bis 500.000 als polymeren Verfestigungsmittel in an sich bekannter Weise zu einem Pulver verarbeitet oder in stückige Form bringt.

### Fettalkoholsulfate

Unter Fettalkoholsulfaten werden anionische Tenside verstanden, die üblicherweise durch Sulfatierung von Alkoholen mit gasförmigem Schwefeltrioxid oder Chlorsulfonsäure und nachfolgende Neutralisation mit Basen hergestellt werden. Typische Beispiele sind die Sulfate von Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol und Erucylalkohol sowie deren technische Gemische, wie sie beispielsweise bei der Hydrierung von Fettsäuremethylesterfraktionen oder Aldehyden aus der Roelen'schen Oxosynthese anfallen. Vorzugsweise werden Fettalkoholsulfate der Formel **(I)** eingesetzt, in der R¹ für einen Alkylrest mit 16 bis 18 Kohlenstoffatomen und X für Natrium steht; das bevorzugte Fettalkoholsulfat ist daher ein Talgalkoholsulfat mit einer C-Kettenverteilung C₁₆:C₁₈ von ca. 1 : 1 bzw. ein Rapsalkoholsulfat mit einem C₁₈-Anteil von mehr als 95 Gew.-%.

### Hydrophobe Strukturbrecher

Als hydrophobe Strukturbrecher kommen Fettalkohole und/oder Fettalkoholpolyglycolether in Betracht. Hierbei handelt es sich um bekannte Tenside, die großtechnisch durch Propoxylierung und/oder Ethoxylierung von Fettalkoholen hergestellt werden. Typische Beispiele für Fettalkoholpolyglycolether, die im Sinne der Erfindung Verwendung als hydrophobe Strukturbrecher finden können, stellen Anlagerungsprodukte von durchschnittlich 1 bis 3 mol Propylenoxid und/oder 1 bis 10 mol Ethylenoxid an Capronalkohol, Caprylalkohol, Caprinalkohol, Laurylalkohol, Myristylalkohol, Cetylalkohol, Palmoleylalkohol, Stearylalkohol, Isostearylalkohol, Oleylalkohol, Elaidylalkohol, Petroselinylalkohol, Linolylalkohol, Linolenylalkohol, Elaeostearylalkohol, Arachylalkohol, Gadoleylalkohol, Behenylalkohol und Erucylalkohol sowie deren technische Gemische dar, wie sie beispielsweise durch Hochdruckhydrierung von Fettsäuremethylesterfraktionen oder Aldehyden aus der Roelen'schen Oxosynthese zugänglich sind. Vorzugsweise werden Addukte von 1 bis 3 Mol Ethylenoxid an technische C_{12/18}- bzw. C_{12/14}-Kokosfettalkoholschnitte eingesetzt. Die Alkoxylierungsprodukte können dabei sowohl eine konventionelle, als auch insbesondere eine eingeengte Homologenverteilung aufweisen. Fettalkoholpolyglycolether der genannten Art, die eine konventionell breite Homologenverteilung und einen niedrigen Alkoxylierungsgrad aufweisen, enthalten herstellungsbedingt einen signifikanten Anteil freien Fettalkohols, der bis zu 35 Gew.-% betragen kann. Dieser Umstand stellt für die Eignung derartiger Tenside jedoch keinesfalls einen Nachteil dar. Im Sinne einer bevorzugten Ausführungsform hat es sich vielmehr erwiesen, daß auch die freien Fettalkohole alleine als Strukturbrecher äußerst effektiv sind. So zeigt beispielsweise ein Produkt auf Basis 90 Gew.-% Talgalkoholsulfat und 10 Gew.-% Fettalkohol - vorzugsweise C_{12/18}- bzw. C_{12/14}-Kokosfettalkohol - eine besonders hohe Auflösegeschwindigkeit. Die Möglichkeit, daß auch freie Fettalkohole als Strukturbrecher eingesetzt werden können, ist in der allgemeinen Formel **(II)** berücksichtigt worden (n = 0, m = 0).

Üblicherweise können die hydrophoben Strukturbrecher den Fettalkoholsulfaten in Mengen von 1 bis 50, vorzugsweise 2 bis 15 und insbesondere 5 bis 10 Gew.-% - bezogen auf die Mischung - zugesetzt werden.

### Polymere Verfestigungsmittel

Als polymere Verfestigungsmittel, die das _{"}Ausbluten" der flüssigen Strukturbrecher bei höheren Konzentrationen zuverlässig verhindem, kommen Polyethylenglycole mit einem durchschnittlichen Molekulargewicht von 12.000 bis 500.000 in Betracht. Als besonders vorteilhaft hat sich in diesem Zusammenhang der Einsatz von PEG mit einem durchschnittlichen Molekulargewicht von 12.000 bis 100.000 und insbesondere von 15.000 bis 35.000 erwiesen. Die polymere Verfestigungsmitteln können den hydrophoben Strukturbrechem in Mengen von 1 bis 50, vorzugsweise 2 bis 30 Gew.-% - bezogen auf die Strukturbrecher - zugesetzt werden. Obschon es grundsätzlich möglich ist, temäre Mischungen aus Fettalkoholsulfaten, hydrophoben Strukturbrechem und polymeren Verfestigungsmitteln zu leichtlöslichen Produkten zu verarbeiten, ist es doch i. a. vorteilhafter, zunächst die polymeren Verfestigungsmittel den Strukturbrechem zuzusetzen und diese präformierte Mischung nach Erhärtung mit den Fettalkoholsulfaten weiterzuverarbeiten. Die polymeren Verfestigungsmittel können den hydrophoben Strukturbrechem zugesetzt werden, wobei eine innige Vermischung unter Rühren oder Kneten gegebenenfalls unter Erwärmen sichergestellt werden muß. In einer bevorzugten Ausführungsformkann die Mischung auch in-situ erzeugt werden, indem man ein Gemisch aus Fettalkohol und PEG gemeinsam alkoxyliert. Die Erfindung schließt dabei die Erkenntnis ein, daß die polymeren Verfestigungsmittel auch bei einer weiteren mechanischen Verdichtung der erfindungsgemäßen Fettalkoholsulfate (Extrusion etc.) vorteilhaft wirksam werden und beispielsweise eine Schmierwirkung hervorrufen. Für den Fall, daß eine besonders hohe Verfestigung der nichtionischen Tenside erforderlich ist und ein Ausbluten der hydrophoben Strukturbrecher über einen sehr langen Zeitraum verhindert werden muß, hat es sich als vorteilhaft erwiesen, den polymeren Verfestigungsmitteln langkettige Fettsäuren mit 16 bis 22 Kohlenstoffatomen, beispielsweise C_{16/18}-Talgfettsäure zuzusetzen.

### Einsatzform der Fettalkoholsulfate

Die Fettalkoholsulfate können in Form wäßriger Pasten oder trockener Pulver eingesetzt und anschließend mit den Strukturbrechem und den polymeren Verfestigungsmitteln behandelt werden. Üblicherweise werden Fettalkoholsulfate durch Umsetzung entsprechender Fettalkohole mit Schwefeltrioxid oder Chlorsulfonsäure zu sauren Schwefelsäurehalbestern oder Sulfonsäuren umgesetzt, die anschließend mit wäßrigen Basen neutralisiert werden. Die hierbei resultierenden wäßrigen Pasten mit einem Feststoffgehalt von 5 bis 65 Gew.-% - bezogen auf die Paste - stellen im Sinne der Erfindung geeignete Ausgangsstoffe für die weitere Verarbeitung dar.

Die wäßrigen Pasten können auch als sprühgetrocknete Pulver eingesetzt werden, wie sie nach konventionellen Turmpulververfahren zugänglich sind. Eine Variante besteht darin, nicht die wäßrigen, neutralisierten Produkte einer Sprühtrocknung zu unterwerfen, sondem die sauren Sulfatierprodukte zusammen mit wäßrigen Basen zu versprühen und somit in einem Schritt zu neutralisieren und zu trocknen. Im Sinne der Erfindung kommen Fettalkoholsulfate sowohl in Form sprühneutralisierter, als auch sprüh- bzw. heißdampfgetrockneter Pulver als Ausgangsstoffe in Betracht. Zu Einzelheiten der Sprühtrocknung bzw. Sprühneutralisation von Tensiden sei auf **ROEMPP Chemielexikon, 9. Aufl., Thieme-Verlag, Stuttgart, 1992, S.4259/4260** verwiesen. Der bevorzugte Ausgangsstoff stellt Talgalkoholsulfat in Form wäßriger Pasten mit einem Feststoffgehalt von 5 bis 65, vorzugsweise 50 bis 65 Gew.-%, oder sprühneutralisiertes bzw. sprühgetrocknetes Pulver dar.

### Herstellung der leichtlöslichen Produkte

Zur Herstellung der leichtlöslichen Fettalkoholsulfate, muß eine Strukturierung des Tensidkoms erfolgen, zu der eine Einarbeitung und homogene Verteilung des verfestigten Strukturbrechers erforderlich ist. Dies kann auf verschiedensten Wegen erfolgen. Eine besonders einfache Ausgestaltung des Verfahrens besteht darin, das Fettalkoholsulfat in Pulverform vorzulegen und mit der erforderlichen Menge des verfestigten Strukturbrechers innig zu vermischen. Für diesen Vorgang sind Bauteile wie beispielsweise Schaufelmischer der Fa.Lödige oder insbesondere Sprühmischer der Fa.Schugi von Vorteil, bei denen man das Aniontensid in der Mischkammer vorlegt und den hydrophoben Strukturbrecher gemeinsam mit dem polymeren Verfestigungsmittel aufdüst. Femer ist es möglich, die Trocknung der Fettalkoholsulfatpasten und das Vermischen gleichzeitig in einem Wirbelschichttrockner durchzuführen. Es werden trockene, leichtlösliche Pulver erhalten, die - falls erforderlich - mit weiteren üblichen Waschmittelzusatzstoffen beaufschlagt und beispielsweise zu Waschmittelextrudaten verarbeitet werden können. Als weitere Waschmittelzusatzstoffe kommen hierzu beispielsweise Zeolithe, Phosphate, Polycarboxylate, Wasserglas, Soda, Natriumsulfat und dergleichen in Betracht.

Eine weitere Möglichkeit besteht darin, die Fettalkoholsulfate einer sogenannten **SKET-Granulierung** zu unterwerfen. Hierunter ist eine Granulierung unter gleichzeitiger Trocknung zu verstehen, die vorzugsweise batchweise oder kontinuierlich in der Wirbelschicht erfolgt. Dabei können die Fettalkoholsulfate vorzugsweise in Form wäßriger Pasten gleichzeitig oder nacheinander über eine oder mehrere Düsen in die Wirbelschicht eingebracht werden. Bevorzugt eingesetzte Wirbelschicht-Apparate besitzen Bodenplatten mit Abmessungen von 0,4 bis 5 m. Vorzugsweise wird die SKET-Granulierung bei Wirbelluftgeschwindigkeiten im Bereich von 1 bis 8 m/s durchgeführt. Der Austrag der Granulate aus der Wirbelschicht erfolgt vorzugsweise über eine Größenklassierung der Granulate. Die Klassierung kann beispielsweise mittels einer Siebvorrichtung oder durch einen entgegengeführten Luftstrom (Sichtefluft) erfolgen, der so reguliert wird, daß erst Teilchen ab einer bestimmten Teilchengröße aus der Wirbelschicht entfernt und kleinere Teilchen in der Wirbelschicht zurückgehalten werden. Üblicherweise setzt sich die einströmende Luft aus der beheizten oder unbeheizten Sichterluft und der beheizten Bodenluft zusammen. Die Bodenlufttemperatur liegt dabei zwischen 80 und 400, vorzugsweise 90 und 350°C. Vorteilhafterweise wird zu Beginn der SKET-Granulierung eine Startmasse, beispielsweise das pulverförmige Fettalkoholsulfat, der hydrophobe Strukturbrecher oder ein SKET-Granulat aus einem früheren Versuchsansatz, vorgelegt. In der Wirbelschicht verdampft das Wasser aus der Fettalkoholsulfatpaste, wobei angetrocknete bis getrocknete Keime entstehen, die mit weiteren Mengen Fettalkoholsulfat und Strukturbrecher umhüllt, granuliert und wiederum gleichzeitig getrocknet werden. Das Ergebnis ist ein Fettalkoholsulfatkom, das durch das Einbringen des Strukturbrechers feinst strukturiert bzw. segmentiert worden und daher besonders leicht wasserlöslich ist. In einer bevorzugten Ausführungsform der Erfindung werden die Fettalkoholsulfate in Pulverform mit den verfestigten Strukturbrechem vermischt und die Mischung in einer Schneckenpresse homogenisiert und verfestigt. Die Extrusion erfolgt über eine Lochscheibe, so daß Preßstränge entstehen, die nach bekannten Verfahren zu Extrudaten oder Nadeln gewünschter Form und Abmessung mechanisch zerkleinert werden können. Extrudate dieser Form zeigen eine besonders hohe Auflösegeschwindigkeit und ein sehr gutes Einspülverhalten in der Waschmaschine.

### Gewerbliche Anwendbarkeit

Die im Sinne der Erfindung erhältlichen Fettalkoholsulfate zeigen eine hohe Kaltwasserlöslichkeit und ein leichtes Einspülverhalten in der Waschmaschine. Sie eignen sich daher als Rohstoffe zur Herstellung von festen Wasch-, Spül- und Reinigungsmitteln, in denen sie in Mengen von 1 bis 50, vorzugsweise 5 bis 30 Gew.-% - bezogen auf die Mittel - enthalten sein können.

### Beispiele

### I. Herstellung von Talgalkoholsulfat (TAS)

### • Beispiel 1.1

**Herstellung einer C**_{**16/18**}**-Talgalkoholsulfat-Paste.** In einem kontinuierlich arbeitenden Fallfilmreaktor (Länge 120 cm, Querschnitt 1 cm, Eduktdurchsatz 600 g/h) mit Mantelkühlung und seitlicher SO₃-Begasung wurden 1300 (5 mol) eines technischen Talgfettalkohols (Stenol® 1618, Verkaufsprodukt der Fa.Henkel KGaA, Düsseldorf, FRG) bei 45°C mit 420 g (5,25 mol) gasförmigem Schwefeltrioxid (5 Vol.-% in Luft) - entsprechend einem molaren Einsatzverhältnis Alkohol : SO₃ = 1 : 1,05 - umgesetzt. Das saure Sulfierprodukt wurde kontinuierlich bei 80°C in eine 37 Gew.-%ige wäßrige Natriumhydroxidlösung eingetragen und dabei neutralisiert. Anschließend wurde das Reaktionsprodukt mit Natronlauge auf einen pH-Wert von 10 eingestellt. Die Kenndaten des Produktes sind in Tabelle 1 zusammengefaßt.

### • Beispiel 1.2

**Herstellung eines C**_{**16/18**}**-Talgalkoholsulfat-Pulvers via Sprühneutralisation.** Beispiel 1.1 wurde wiederholt. Das saure Sulfierprodukt wurde jedoch zusammen mit 55 Gew.-%iger Natriumhydroxidlösung bei 70°C durch zwei separate Düsen in ein Reaktionsrohr versprüht und im Luftgegenstrom gleichzeitig neutralisiert und bis auf einen Restwassergehalt von < 1 Gew.-% getrocknet. Die Kenndaten des Produktes sind in Tabelle 1 zusammengefaßt.

### • Beispiel 1.3

**Herstellung eines C**_{**16/18**}**-Talgalkoholsulfat-Pulvers via Sprühtrocknung.** Die wäßrige Tensidpaste aus Beispiel 1.1 wurde in einem Sprühturm der Fa.Niro-Atomizer in an sich bekannter Weise bei 270°C mit Luft im Gegenstrom versprüht und bis auf einen Restwassergehalt von < 1 Gew.-% getrocknet. Die Kenndaten des Produktes sind in Tabelle 1 zusammengefaßt.

### II. Strukturbrecher

In einer 2-1-Rührapparatur wurden 1000 g C_{12/14}-Kokosfettalkohol+3EO-Addukt (Dehydol® LS3, Handelsprodukt Fa.Henkel KGaA, Düsseldorf/FRG) mit 0 bis 5 Gew.-% Polyethylenglycol eines Molekulargewichtes von 400 bis 100.000 versetzt. Die Verfestigung der Produkte wurde über den Pourpoint bestimmt. Die Ergebnisse sind in Tabelle 2 zusammengefaßt. Die Beispiele 2.1 bis 2.8 sind erfindungsgemäß, die Beispiele V 2.1 und V 2.2 dienen zum Vergleich.

**Tabelle 2**

| **Pourpoints von Strukturbrechern** | | | |
|---|---|---|---|
| **Beispiel** | **Molekulargewicht PEG** | **Konzentration PEG [Gew.-%]** | **Pourpoint [°C]** |
| V 2.1 | - | - | <-5 |
| V 2.2. | 400 | 3 | 27 |
| 2.1 | 12.000 | 3 | 43 |
| 2.2 | 15.000 | 3 | 47 |
| 2.3 | 20.000 | 1 | 43 |
| 2.4 | 20.000 | 3 | 47 |
| 2.5 | 35.000 | 1 | 45 |
| 2.6 | 35.000 | 3 | 49 |
| 2.7 | 35.000 | 5 | 51 |
| 2.8 | 100.000 | 3 | 52 |
| Legende: M(PEG): Durchschnittliches Molgewicht Polyethylenglycol (PEG) c(PEG) : Konzentration PEG bezogen auf nichtionisches Tensid | | | |

### III. Erfindungsgemäße Beispiele

### • Herstellungsbeispiel H1

**Herstellung eines leichtlöslichen TAS-SKET-Granulats.** Talgalkoholsulfat-Natriumsalz-Paste (gemäß 1.1) wurde über eine Düse in einer Anlage zur Granuliertrocknung (AGT) der Firma Glatt/FRG zusammen mit einer Mischung aus nichtionischem Tensid und polymerem Verfestigungsmittel (gemäß 2.4) granuliert und gleichzeitig getrocknet. Es wurde ein staubfreies und nicht klebendes Granulat mit hohem Tensidanteil erhalten. Die Kenndaten des Verfahrens und des Produktes sind in Tabelle 3 zusammengefaßt.

### • Herstellungsbeispiel H2:

**Herstellung eines leichtlöslichen TAS-Pulvers.** In einem Pflugscharmischer der Fa.Lödige wurden 20 kg TAS-Pulver ex Sprühtrocknung (1.3) mit 2 kg des Strukturbrecher 2.4 zu einem trockenen Pulver verarbeitet.

### • Herstellungsbeispiel H3:

**Herstellung eines leichtlöslichen TAS-Granulats.** Eine Mischung aus 90 Gew.-% Talgalkoholsulfat-Pulver via Sprühneutralisation (1.2) und 10 Gew.-% Strukturbrecher, nämlich C_{12/14}-Kokosfettalkohol (Lorol® Spezial, Henkel KGaA, Düsseldorf/FRG) wurden in einer Schneckenpresse durch eine Lochscheibe (Durchmesser der Löcher 1,1 mm) extrudiert und die resultierenden Stränge anschließend zu einem kömigen Granulat verarbeitet.

### • Herstellungsbeispiel H4:

**Herstellung eines leichtlöslichen TAS-Waschmittel-Granulats.** In einem Sprühmischer der Fa.Schugi wurden 2 kg des Strukturbrechers 2.4 auf 20 kg sprühneutralisiertes Talgalkoholsulfat-Pulver (1.2) aufgedüst. Anschließend wurde eine handelsübliche Universalwaschmittelrezeptur der Zusammensetzung 22 Gew.-% des hergestellten Granulats [TAS-Pulvers ex Sprühneutralisation (1.2) / Strukturbrecher (2.4)], 5 Gew.-% Talgalkohol-+40EO, 35 Gew.-% Zeolith A, 16 Gew.-% Natriumperborat, 7 Gew.-% Wasserglas und 15 Gew.-% Hilfsstoffe in einer Schneckenpresse extrudiert, anschließend durch eine Lochscheibe (Durchmesser der Löcher 1,1 mm) extrudiert und die resultierenden Stränge anschließend zu einem kömigen Granulat verarbeitet.

### IV. Vergleichsprodukte

### • Vergleichsprodukt VP1:

Analog Herstellbeispiel H1 wurde ein TAS-SKET-Granulat durch gleichzeitige Trocknung und Granulierung von 38 kg/h Talgalkoholsulfat-Natriumsalz-Paste (gemäß 1.1) und 5 kg/h Soda hergestellt.

### • Vergleichsprodukt VP2:

Talgalkoholsulfat-Pulver ex Sprühneutralisation (1.2).

### • Vergleichsprodukt VP3:

Analog Herstellbeispiel H3 wurde ein Talgalkoholsulfat-Pulver via Sprühneutralisation, extrudiert und granuliert.

### Vergleichsprodukt VP4:

Analog Herstellbeispiel H4 wurde eine handelsübliche Universalwaschmittelrezeptur der Zusammensetzung 22 Gew.-% TAS-Pulver ex Sprühneutralisation (1.2), 5 Gew.-% Talgalkohol+40EO, 35 Gew.-% Zeolith A, 16 Gew.-% Natriumperborat, 7 Gew.-% Wasserglas und 15 Gew.-% Hilfsstoffe extrudiert und granuliert.

### V. Löslichkeitsuntersuchungen

Zur Untersuchung der Löslichkeit wurden jeweils 10 g der erfindungsgemäßen Feststoffe bzw. die Vergleichssubstanzen in jeweils 100 ml Wasser (30°C, 16°d) gelöst bzw. dispergiert. Nach 30, 120 und 300 s wurden die Lösungen bzw. Dispersionen abfiltriert, der Rückstand getrocknet und ausgewogen. Die Ergebnisse sind in Tabelle 4 zusammengefaßt. Die Beispiele 1 bis 4 sind erfindungsgemäß, die Beispiele V1 bis V4 dienen zum Vergleich.

**Tabelle 4**

| **Löslichkeitsversuche (Prozentangaben in Gew.-%)** | | | | |
|---|---|---|---|---|
| **Beispiel** | **Produkt nach Bsp.** | **Rückstand [%] nach** | | |
| | | **30 s** | **120 s** | **360 s** |
| 1 | H1 | 39,2 | 32,4 | 20,6 |
| 2 | H2 | 53,6 | 49,7 | 47,2 |
| 3 | H3 | 45,6 | 33,5 | 27,9 |
| 4 | H4 | 47,2 | 31,6 | 15,2 |
| V1 | VP1 | 84,5 | 72,1 | 70,7 |
| V2 | VP2 | 97,2 | 88,9 | 88,1 |
| V3 | VP3 | 80,1 | 78,5 | 77,9 |
| V4 | VP4 | 73,8 | 66,8 | 66,4 |

## Patentansprüche

1. Anionische Tenside mit verbesserter Auflösegeschwindigkeit, dadurch erhältlich, daß man schwerlösliche Fettalkoholsulfate der Formel **(I)**,
R¹OSO₃X (I)
in der R¹ für einen Alkyl- und/oder Alkenylrest mit 12 bis 22 Kohlenstoffatomen und X für ein Alkali- und/oder Erdalkalimetall, Ammonium, Alkylammonium, Alkanolammonium oder Glucammonium steht, zusammen mit einem hydrophoben Strukturbrecher ausgewählt aus der Gruppe der Fettalkohole und/oder Fettalkoholpolyglycolether der Formel **(II)**, in der R² für einen linearen oder verzweigten aliphatischen Kohlenwasserstoffrest mit 8 bis 18 Kohlenstoffatomen und 0, 1, 2 oder 3 Doppelbindungen, n für 0 oder Zahlen von 1 bis 3 und m für 0 oder Zahlen von 1 bis 10 steht und einem Polyethylenglycolether mit einem durchschnittlichen Molekulargewicht von 12.000 bis 500.000 als polymeren Verfestigungsmittel in an sich bekannter Weise zu einem Pulver verarbeitet oder in stückige Form bringt.

2. Verfahren zur Herstellung anionischer Tenside mit verbesserter Auflösegeschwindigkeit, bei dem man schwerlösliche Fettalkoholsulfate der Formel **(I)**,
R¹OSO₃X (I)
in der R¹ für einen Alkyl- und/oder Alkenylrest mit 12 bis 22 Kohlenstoffatomen und X für ein Alkali- und/oder Erdalkalimetall, Ammonium, Alkylammonium, Alkanolammonium oder Glucammonium steht, zusammen mit einem hydrophoben Strukturbrecher ausgewählt aus der Gruppe der Fettalkohole und/oder Fettalkoholpolyglycolether der Formel **(II)**, in der R² für einen linearen oder verzweigten aliphatischen Kohlenwasserstoffrest mit 8 bis 18 Kohlenstoffatomen und 0, 1, 2 oder 3 Doppelbindungen, n für 0 oder Zahlen von 1 bis 3 und m für 0 oder Zahlen von 1 bis 10 steht und einem Polyethylenglycolether mit einem durchschnittlichen Molekulargewicht von 12.000 bis 500.000 als polymeren Verfestigungsmittel in an sich bekannter Weise zu einem Pulver verarbeitet oder in stückige Form bringt.

3. Verfahren nach Anspruch 2, **dadurch gekennzeichnet,** daß man Fettalkoholsulfate der Formel **(I)** einsetzt, in der R¹ für einen Alkylrest mit 16 bis 18 Kohlenstoffatomen und X für Natrium steht.

4. Verfahren nach den Ansprüchen 2 und 3, **dadurch gekennzeichnet,** daß man den Fettalkoholsulfaten die hydrophoben Strukturbrecher in Mengen von 1 bis 50 Gew.-% - bezogen auf die Mischung - zusetzt.

5. Verfahren nach den Ansprüchen 2 bis 4, **dadurch gekennzeichnet,** daß man den hydrophoben Strukturbrechem die polymeren Verfestigungsmittel in Mengen von 1 bis 50 Gew.-% - bezogen auf die Strukturbrecher - zusetzt.

6. Verfahren nach den Ansprüchen 2 bis 5, **dadurch gekennzeichnet,** daß man die Fettalkoholsulfate in Form wäßriger Pasten mit einem Feststoffgehalt von 5 bis 65 Gew.-% - bezogen auf die Paste - einsetzt.

7. Verfahren nach den Ansprüchen 2 bis 5, **dadurch gekennzeichnet,** daß man die Fettalkoholsulfate in Form sprühneutralisierter bzw. sprühgetrockneter Pulver einsetzt.

8. Verfahren nach den Ansprüchen 2 bis 7, **dadurch gekennzeichnet,** daß man die Fettalkoholsulfate mit den hydrophoben Strukturbrechem und den polymeren Verfestigungsmitteln in einem Mischer zu einem trockenen Pulver verarbeitet.

9. Verfahren nach den Ansprüchen 2 bis 8, **dadurch gekennzeichnet,** daß man die Fettalkoholsulfate mit den hydrophoben Strukturbrechem und den polymeren Verfestigungsmitteln nach dem SKET-Granulierverfahren zu einem trockenen Granulat verarbeitet.

10. Verfahren nach den Ansprüchen 2 bis 9, **dadurch gekennzeichnet,** daß man die Fettalkoholsulfate mit den hydrophoben Strukturbrechem und den polymeren Verfestigungsmitteln in einer Schneckenpresse zu einem trockenen Extrudat verarbeitet.

## Claims

1. Anionic surfactants having an improved dissolving rate which are obtainable by processing poorly soluble fatty alcohol sulfates corresponding to formula **(I)**:
R¹OSO₃X (I)
in which R¹ is an alkyl and/or alkenyl radical containing 12 to 22 carbon atoms
and X is an alkali metal and/or alkaline earth metal, ammonium, alkylammonium, alkanolammonium or glucammonium,
together with a hydrophobic structure breaker selected from the group of fatty alcohols and/or fatty alcohol polyglycol ethers corresponding to formula **(II):** in which R² is a linear or branched aliphatic hydrocarbon radical containing 8 to 18 carbon atoms and 0, 1, 2 or 3 double bonds, n = 0 or a number of 1 to 3 and m = 0 or a number of 1 to 10,
and a polyethylene glycol ether having an average molecular weight of 12,000 to 500,000 as polymeric solidifying agent by methods known per se to form a powder or a particulate material.

2. A process for the production of anionic surfactants having an improved dissolving rate, in which poorly soluble fatty alcohol sulfates corresponding to formula **(I):**
R¹OSO₃X (I)
in which R¹ is an alkyl and/or alkenyl radical containing 12 to 22 carbon atoms and X is an alkali metal and/or alkaline earth metal, ammonium, alkylammonium, alkanolammonium or glucammonium,
are processed together with a hydrophobic structure breaker selected from the group of fatty alcohols and/or fatty alcohol polyglycol ethers corresponding to formula **(II):** in which R² is a linear or branched aliphatic hydrocarbon radical containing 8 to 18 carbon atoms and 0, 1, 2 or 3 double bonds, n = 0 or a number of 1 to 3 and m = 0 or a number of 1 to 10,
and a polyethylene glycol ether having an average molecular weight of 12,000 to 500,000 as polymeric solidifying agent by methods known per se to form a powder or a particulate material.

3. A process as claimed in claim 2, **characterized in that** fatty alcohol sulfates corresponding to formula **(I)**, in which R¹ is an alkyl radical containing 16 to 18 carbon atoms and X is sodium, are used.

4. A process as claimed in claims 2 and 3, **characterized in that** the hydrophobic structure breakers are added to the fatty alcohol sulfates in quantities of 1 to 50% by weight, based on the mixture.

5. A process as claimed in claims 2 to 4, **characterized in that** the polymeric solidifying agents are added to the hydrophobic structure breakers in quantities of 1 to 50% by weight, based on the structure breakers.

6. A process as claimed in claims 2 to 5, **characterized in that** the fatty alcohol sulfates are used in the form of aqueous pastes having a solids content of 5 to 65% by weight, based on the paste.

7. A process as claimed in claims 2 to 5, **characterized** **in that** the fatty alcohol sulfates are used in the form of spray-neutralized or spray-dried powders.

8. A process as claimed in claims 2 to 7, **characterized in that** the fatty alcohol sulfates are processed with the hydrophobic structure breakers and the polymeric solidifying agents in a mixer to form a dry powder.

9. A process as claimed in claims 2 to 8, **characterized in that** the fatty alcohol sulfates are processed with the hydrophobic structure breakers and the polymeric solidifying agents by the SKET granulation process to form dry granules.

10. A process as claimed in claims 2 to 9, **characterized in that** the fatty alcohol sulfates are processed with the hydrophobic structure breakers and the polymeric solidifying agents in a screw extruder to form a dry extrudate.

## Revendications

1. Tensioactifs anioniques à vitesse de dissolution améliorée, obtenus en transformant des sulfates d'alcools gras peu solubles selon la formule (I),
R₁OSO₃X (I)
dans laquelle R¹ représente un radical alkyle ou alkényle comportant entre 12 et 22 atomes de carbone et X représente un métal alcalin et/ou un métal alcalino terreux, un ammonium, un ammonium d'alkyle, un ammonium d'alcanol ou un glucammonium, avec un agent déstructurant choisi dans le groupe des alcools gras et/ou des éthers de polyglycol d'alcools gras selon la formule (II), dans laquelle R² représente un radical d'hydrocarbure aliphatique linéaire ou ramifié comportant 8 à 18 atomes de carbone et 0, 1, 2 ou 3 doubles liaisons, n représente 0 ou un nombre entre 1 et 3 et m représente 0 ou un nombre entre 1 et 10, et un éther de polyéthylèneglycol d'un poids moléculaire moyen compris entre 12 000 et 500 000 en tant que stabilisant polymérique de manière elle-même connue en une poudre ou en le mettant sous forme de morceaux.

2. Procédé de fabrication de tensioactifs anioniques à vitesse de dissolution améliorée, obtenus en transformant des sulfates d'alcools gras selon la formule (I),
R₁OSO₃X (I)
dans laquelle R¹ représente un radical alkyle ou alkényle comportant entre 12 et 22 atomes de carbone et X représente un métal alcalin et/ou un métal alcalino terreux, un ammonium, un ammonium d'alkyle, un ammonium d'alcanol ou un glucammonium, avec un agent déstructurant choisi dans le groupe des alcools gras et/ou des éthers de polyglycol d'alcools gras selon la formule (II), dans laquelle R² représente un radical d'hydrocarbure aliphatique linéaire ou ramifié comportant 8 à 18 atomes de carbone et 0, 1, 2 ou 3 doubles liaisons, n représente un nombre entre 1 et 3 et m représente 0 ou un nombre entre 1 et 10, et un éther de polyéthylèneglycol d'un poids moléculaire moyen compris entre 12 000 et 500 000 en tant que stabilisant polymérique de manière elle-même connue en une poudre ou en le mettant sous forme de morceaux.

3. Procédé selon la revendication 2,
caractérisé en ce que
les sulfates d'alcools gras selon la formule (I) sont utilisés, dans laquelle R¹ représente un radical alkyle comportant 16 à 18 atomes de carbone et X représente du sodium.

4. Procédé selon la revendication 2 et 3,
caractérisé en ce qu'
on ajoute aux sulfates d'alcool gras les agents déstructurants hydrophobes en quantités de 1 à 50 % en poids par rapport au mélange.

5. Procédé selon la revendication 2 à 4,
caractérisé en ce qu'
on ajoute aux agents déstructurants hydrophobes les stabilisants polymériques en quantités comprises entre 1 et 50 % en poids par rapport aux agents déstructurants.

6. Procédé selon la revendication 2 à 5,
caractérisé en ce qu'
on utilise les sulfates d'alcool gras sous forme de pâtes aqueuses avec une teneur en matière solides comprise entre 5 à 65 % en poids par rapport à la pâte.

7. Procédé selon la revendication 2 à 5,
caractérisé en ce qu'
on utilise les sulfates d'alcool gras sous forme de poudre neutralisée par pulvérisation ou séchée par pulvérisation.

8. Procédé selon la revendication 2 à 7,
caractérisé en ce qu'
on transforme les sulfates d'alcool gras dans un mélangeur avec les agents déstructurants et les stabilisants polymériques en une poudre sèche.

9. Procédé selon la revendication 2 à 8,
caractérisé en ce qu'
on transforme les sulfates d'alcool gras selon le procédé de granulation SKET avec les agents déstructurants et les stabilisants polymériques en un granulat sec.

10. Procédé selon la revendication 2 à 9,
caractérisé en ce qu'
on transforme les sulfates d'alcool gras dans une extrudeuse avec les agents déstructurants et les stabilisants polymériques en un extrudat sec.
